# EUROPÄISCHE PATENTSCHRIFT

(11) **EP 0 077 027 B1**
(45) Veröffentlichungstag und Bekanntmachung des Hinweises auf die Patenterteilung: **02.04.1986**
(21) Anmeldenummer: 82109266.5
(22) Anmeldetag: 07.10.1982
(51) Int. Cl.: C10L 1/02

(54) **Dieselkraftstoff**
Diesel fuel
Combustible diesel

(30) Priorität: 10.10.1981 DE 3140382
(43) Veröffentlichungstag der Anmeldung: 20.04.1983
(73) Patentinhaber: VEBA OEL AG, 45896 Gelsenkirchen (DE)
(72) Erfinder: Bruderreck, Hartmut, Dr., D-4660 Gelsenkirchen-Buer (DE); Deininger, Günter, Dr., D-4270 Dorsten (DE); Gottlieb, Klaus, Dr., D-5804 Herdecke-Ende (DE); Haselhorst, Manfred, Dr., D-4270 Dorsten (DE); Preuss, August-Wilhelm, Dr., D-4270 Dorsten (DE); Wehmeier, Friedel-Heinrich, Dr., D-4390 Gladbeck (DE)
(74) Vertreter: Lindner, Wolfgang

## Beschreibung

Zur Verminderung der Rauch- bzw. Russbildung in Dieselmotoren ist es bekannt, dem Dieselkraftstoff Äther, insbesondere in Mischung mit Salzen organischer Säuren von Metallen der II. Hauptgruppe des Periodensystems, insbesondere des Bariums zuzusetzen. Als Äther werden vor allem Mono- und Di-Alkyläther von Glykolen, insbesondere Mono- und Dimethyläther von Äthylenglykol vorgeschlagen. Diese Zusätze haben den Nachteil, dass ihre Herstellung sehr aufwendig und ihre Wirkungsweise als russminderndes und abgasreduzierendes Additiv nur gering ist. Zudem ist die Belastung der Umwelt durch die Emission von Cadmium, Barium, Strontium zu befürchten.

Weiterhin ist es bekannt, Dieselmotoren mit Mischungen von Alkoholen und Äthern zu betreiben (Siehe z.B. Wo-A-8100721). Als Alkohole werden Methanol, Äthanol, n-Propanol und n-Butanol vorgeschlagen; bevorzugt werden Mischungen von Dimethyläther und Methanol. Bei diesen Gemischen hat es sich als notwendig erwiesen, die beiden Bestandteile dem Zylinder getrennt zuzuführen, z.B. über die Ansaugluft und durch die üblichen Einspritzpumpen. Zudem ist der Heizwert bezogen auf die Grundkomponente Dieselkraftstoff um mehr als die Hälfte geringer und die solchen Mischungen eigene Cetanzahl als Mass für die Zündwilligkeit stark vermindert, wenn nicht unzureichend für den runden Lauf eines handelsüblichen Dieselmotors.

Die vorliegende Erfindung vermeidet die Schwierigkeiten und Nachteile der bekannten, Äther enthaltenden Dieselkraftstoffe und zeichnet sich durch ein gegenüber üblichen Dieselkraftstoffen verbessertes Verbrennungsverhalten und damit eine erhöhte Nutzleistung und einen verringerten Schadstoffausstoss der damit betriebenen Motoren aus.

Erreicht werden diese und weitere, sich aus der folgenden Beschreibung ergebende Vorteile erfindungsgemäss durch den Zusatz eines oder mehrerer Äther der allgemeinen Formel R_{I}-O-C(CH₃)₂-R₂ zum Dieselkraftstoff, wobei R_{I} und R2. jeweils einen Methyl-, Ethyl-, n-Propyl-, 2-Propyl-, 1-Butyl- oder 2-Butylrest bedeuten. R_{I} und R₂ können gleich oder verschieden sein. Besonders brauchbar sind Methyl-tert.-butyläther (2-Methoxy-2-methylpropan), Methyl-tert.-amy- läther (2-Methoxy-2-methylbutan), Isopropyl- tert.-butyläther (2-(2'-Propoxy)-2-methylpro- pan), sec.-Butyl-tert.-butyläther (2-(2'-Butoxy)-2-methylpropan), Methyl-tert.-2,3-dimethylbuty- läther (2-Methoxy-2,3-dimethyl- butan) und Methyl-tert.-2-methylpentyläther (2-Methoxy-2-met- hylpentan). Bevorzugt werden Äthergemische, die bis zu 90 Vol.% eines der genannten Äther enthalten. Insbesondere beträgt der Gehalt des Zusatzes an Methyl-tert.-butyläther 5-50 Vol.%, an Methyl-tert.-amyläther 5-50 Vol.%, an Isopropyl-tert.-butyläther 5-50 Vol.%, an sec.-Butyl- tert.-butyläther 5-50 Vol.%, an Methyl- tert.-2,3-dimethyl-butyläther 5-50 Vol.% und an Methyl-tert.-2-methylpentyl-äther 5-50 Vol.%.

Es ist zwar bekannt, vorstehend genannte Äther, insbesondere Methyl-tert.-butyläther Vergaserkraftstoffen zuzusetzen. Hieraus konnte jedoch nicht auf die Eignung der Äther als Zusatzstoffe für Dieselkraftstoffe geschlossen werden. Zum einen ist die Klopffestigkeit des Kraftstoffes bei Dieselmotoren nicht wesentlich; zum anderen ist ein bestimmtes Selbstzündungsvermögen und eine gewisse Verdampfungsgeschwindigkeit bei guten Lösungseigenschaften für Dieselkraftstoff notwendig.

Die günstigen Wirkungen treten bereits bei relativ geringen Zusatzmengen von 2, vorzugsweise 5 Vol.% des Äthergemisches zu Dieselkraftstoff auf. Die erfindungsgemäss dem Dieselkraftstoff zuzufügenden Äther können durch einfache Verfahren aus den bei der Erdölgewinnung und -verarbeitung anfallenden, unter Normalbedingungen gasförmigen oder leicht flüchtigen Kohlenwasserstoffen hergestellt und in grossen Mengen zur Verfügung gestellt werden. Es ist daher durchaus möglich, Dieselkraftstoff mit den erfindungsgemässen Zusätzen herzustellen, der bis zu 40, vorzugsweise bis zu 25 Vol.% aus dem Äthergemisch besteht.

Üblicher Dieselkraftstoff enthält Cycloparaffine und mehrkernige Aromaten, die bei der Verbrennung zur Bildung von Russpartikeln neigen. Die Einhaltung einer vorgeschriebenen Rauchbildungszahl (Russzahl, Smoke-unit) erfordert gegenüber dem stöchiometrischen Verhältnis Kraftstoff/Luft einen Luftüberschuss und vermindert damit die maximal freisetzbare Energie pro verbrauchter Masse Dieselkraftstoff. Durch den erfindungsgemässen Ätherzusatz wird die Russbildungszahl stark erniedrigt, wodurch die Herabsetzung des Luftüberschusses möglich ist. Dies führt zu einer Erhöhung des Wirkungsgrades und damit der Nutzleistung des Motors durch höheren Mitteldruck. Zugleich wird die absolute Abgasmenge verringert und der Schadstoffausstoss, insbesondere die NOₓ₋Emission reduziert. Ausserdem zeichnet sich der in verringerter Konzentration emittierte Russ dadurch aus, dass die extrahierbaren karzinogenen Anteile polyzyklischer Aromaten ganz wesentlich vermindert sind.

Da die als Zusatzstoffe eingesetzten Äther praktisch schwefelfrei sind, verringert sich der absolute Schwefelgehalt im Dieselkraftstoff. Die geringere Rauchneigung und der kleinere S0₂-Gehalt bewirken eine geringere Motorölverschmutzung und damit eine längere Standzeit des Motoröls.

Die erfindungsgemäss dem Dieselkraftstoff zugesetzten Äthergemische können weiterhin als Lösungsvermittler für Alkohole, insbesondere Methanol und Äthanol dienen. Sie ermöglichen es, Alkohole mit 1 bis 4 Kohlenstoffatomen, z.B. Methanol, Äthanol, Isopropanol, Butanol, sec.-Butanol und tert.-Butanol einzeln oder in Mischung, sogar mit geringen Wassergehalten, dem Dieselkraftstoff zuzusetzen, wobei die Alkoholgehalte des Kraftstoffes 2 bis 40, vorzugsweise 5 bis 25 Vol.% betragen. Hierdurch lassen sich z.B. aus Biomasse gewonnene Alkohole in grösseren Mengen als Dieselölzusätze nutzen.

Beim Zusatz von Alkoholen neben den erfindungsgemässen Äthern ist darauf zu achten, dass der Gehalt des Kraftstoffes an Kohlenwasserstoffen mindestens 40, vorzugsweise mehr als 50 Vol.% beträgt.

Es ist zwar bekannt, Dieselkraftstoffen Alkohole unter Verwendung von Lösungsvermittlern zuzumischen. Die bisher hierfür vorgeschlagenen Lösungsvermittler werden jedoch durch ein aufwendiges Verfahren hergestellt und sind daher nicht ohne weiteres in den benötigten grösseren Mengen verfügbar. Auch fehlt den bisher als Lösungsvermittler in Betracht gezogenen Substanzen die Eigenschaft, das Verbrennungsverhalten von Dieselkraftstoffen günstig zu beeinflussen, wie dies bei den erfindungsgemässen Äthern der Fall ist.

### Beispiele

Als Mischungskomponente für die Herstellung der erfindungsgemässen Kraftstoffe und als Basis für die Vergleichsversuche wurde ein handelsüblicher Dieselkraftstoff mit den in Tabelle 1 aufgeführten Eigenschaften verwendet.

Aus der Grundkomponente und Äther- bzw. Alkoholzusätzen wurden durch Mischung die in Tabelle 2 aufgeführten acht erfindungsgemässen Dieselkraftstoffe hergestellt, die die dort angegebenen Eigenschaften aufweisen.

Hierbei bedeuten
DK: Grundkomponente gemäss Tabelle 1,
B_{I}: Gemisch aus 90 Vol.% Methyl-tert.-butyl- äther, Isopropyl-tert.-butyläther, sec.-Butyl-tert.-butyläther (im Volumen-Verhältnis 1:1 :1) und 10 Vol.% Methanol, Isopropanol, sec.-Butanol (im Volumen-Verhältnis 1:1:1),
B₂: sec.-Butyl-tert.-butyläther,
M: Methanol,
E: Ethanol

^{*} Bei der Bestimmung der Cetanzahl wurde den Kraftstoffen gemäss Beispiel 1, 3 und 7 als Zündbeschleuniger 0,5, 3,5 bzw. 2,0 Gew.% (bezogen auf den Kraftstoff) Di-sec.-butyl-para-phenyldi- amin zugesetzt.

Die Vergleichsversuche der erfindungsgemässen Dieselkraftstoffe mit handelsüblichem Kraftstoff wurden mit handelsüblichen Dieselmotoren (Daimler Benz Typ 240 D und VW Typ Golf D) vorgenommen. Zur Vergleichbarkeit der Messergebnisse wurde die Leistung bei festen Drehzahlen (4400 bzw. 4800 min -¹) bei Verwendung der verschiedenen Mischungen so eingestellt, dass die mit dem Grund-Dieselkraftstoff erzielte Leistung erreicht wurde.

Die Bosch-Zahl (BZ) als Mass der Abgasschwärze und der spezifische Energieverbrauch wurden mit einem Daimler-Benz-MotorTyp 240 D bei 4400 min-ⁱ und einer Leistung von 47,3 kW bestimmt. In Tabelle 3 sind Bosch-Zahl und spezifischer Energieverbrauch des Grund-Dieselkraftstoffes (0) und der Mischungen nach Beispiel 1 bis 8 zusammengestellt.

Aus Tabelle 3 wird ersichtlich, dass Verbesserungen der Bosch-Zahl als Mass für die Russbildung bis zu 62% gegenüber konventionellem Dieselkraftstoff erzielt werden. Bereits Mischungen, deren Gehalt an den erfindungsgemässen Komponenten nur 10 Vol.% beträgt, weisen Bosch-Zahlen auf, die bis zu 38% vermindert sind.

Ausserdem zeigt sich, dass der spezifische Energieverbrauch trotz geringerer Heizwerte der erfindungsgemässen Mischungen ebenso gut oder in den meisten Fällen niedriger ist als bei Verwendung des Grund-Dieselkraftstoffes.

Die NOx-Werte im Abgas wurden mit einem handelsüblichen VW-Motor Typ Golf D bei einer Leistung von 31,4 kW bei 4800 min⁻¹ ermittelt. Die Ergebnisse sind in Tabelle 4 dargestellt.

^{*}Die Mischungen gemäss Beispiel 1, 2 und 3 enthielten als Zündbeschleuniger 1,0, 2,5 bzw. 1,5 Vol.% (bezogen auf den gesamten Kraftstoff) Di- sec.-butyl-para-phenyldiamin.

Aus Tabelle 4 ist zu entnehmen, dass die erfindungsgemässen Dieselkraftstoffe im Abgas zu einer Verminderung der Stickoxid-Konzentration bis zu 26% (bezogen auf handelsüblichen Dieselkraftstoff) führen.

## Patentansprüche

1. Gegebenenfalls Alkohole enthaltender Dieselkraftstoff auf Kohlenwasserstoffbasis, dadurch gekennzeichnet, dass er einen oder mehrere Äther der allgemeinen Formel R₁-O-C(CH₃)₂-R₂ enthält, wobei R_{I} und R₂ jeweils einen Methyl-, Äthyl-, 1-Propyl-, 2-Propyl-, 1-Butyl-oder 2-Butylrest bedeuten.

2. Dieselkraftstoff nach Anspruch 1, dadurch gekennzeichnet, dass er 2-50 Vol.% eines Zusatzes enthält, der aus
0-90 Vol.% Methyl-tert.-butyläther
0-90 Vol.% Methyl-tert.-amyläther
0-90 Vol.% Isopropyl-tert.-butyläther
0-90 Vol.% sec.-Butyl-tert.-Butyläther
0-90 Vol.% Methyl-tert.-2,3-dimethylbutyläther
0-90 Vol.% Methyl-tert.-2-methylpentyläther
besteht.

3. Dieselkraftstoff nach Anspruch 1 oder 2, dadurch gekennzeichnet, dass er 5 bis 25 Vol.% des Äthergemisches enthält.

4. Dieselkraftstoff nach einem der Ansprüche 1 bis 3, dadurch gekennzeichnet, dass der Zusatz zu 5 bis 50 Vol.% aus Methyl-tert.-butyläther besteht.

5. Dieselkraftstoff nach einem der Ansprüche 1 bis 4, dadurch gekennzeichnet, dass der Zusatz zu 5 bis 50 Vol.% aus Methyl-tert.-amyläther besteht.

6. Dieselkraftstoff nach einem der Ansprüche 1 bis 5, dadurch gekennzeichnet, dass der Zusatz zu 5 bis 50 Vol.% aus Isopropyl-tert.-butyläther besteht.

7. Dieselkraftstoff nach einem der Ansprüche 1 bis 6, dadurch gekennzeichnet, dass der Zusatz zu 5 bis 50 Vol.% aus sec.-Butyl-tert.-butyläther besteht.

8. Dieselkraftstoff nach einem der Ansprüche 1 bis 7, dadurch gekennzeichnet, dass der Zusatz zu 5 bis 50 Vol.% aus Methyl-tert.-2,3-dimethylbu- tyläther besteht.

9. Dieselkraftstoff nach einem der Ansprüche 1 bis 8, dadurch gekennzeichnet, dass der Zusatz zu 5 bis 50 Vol.% aus Methyl-tert.-2-methylpentyl- äther besteht.

10. Dieselkraftstoff nach einem der Ansprüche 1 bis 9, dadurch gekennzeichnet, dass der Zusatz Methyl-tert.-butyläther, Isopropyl-tert.-butyl- äther und sec.-Butyl-tert.-butyläther etwa im Volumenverhältnis 1 : 1 : 1 enthält.

11. Dieselkraftstoff nach einem der Ansprüche 1 bis 10, dadurch gekennzeichnet, dass er 2 bis 40 Vol.% an Alkoholen mit 1 bis 4 Kohlenstoffatomen im Molekül enthält.

12. Dieselkraftstoff nach Anspruch 11, dadurch gekennzeichnet, dass er 5 bis 25 Vol.% an Alkohol enthält.

## Claims

1. Diesel fuel composed of hydrocarbons and optionally containing alcohols, characterized in that it contains one or more ethers of the general formula R₁-O-C(CH₃)₂-R₂, wherein R_{I} and R₂ are a methyl, ethyl, 1-propyl, 2-propyl, 1-butyl or 2-butyl group.

2. Diesel fuel as claimed in claim 1, characterized in that it contains 2 to 50% by volume of an additive consisting of
0 to 90% by volume methyl-tert.-butyl ether
0 to 90% by volume methyl-tert.-amyl ether
0 to 90% by volume isopropyl-tert.-butyl ether
0 to 90% by volume sec.-butyl-tert.-butyl ether
0 to 90% by volume methyl-tert.-2,3-dimethylbutyl ether
0 to 90% by volume methyl-tert.-2-methylpentyl ether

3. Diesel fuel as claimed in claim 1 or 2, characterized in that it contains 5 to 25% by volume of the ether mixture.

4. Diesel fuel as claimed in one of the claims 1 to 3, characterized in that the additive consists of 5 to 50% by volume methyl-tert.-butyl ether.

5. Diesel fuel as claimed in one of the claims 1 to 4, characterized in that the additive consists of 5 to 50% by volume methyl-tert.-amyl ether.

6. Diesel fuel as claimed in one of the claims 1 to 5, characterized in that the additive consists of 5 to 50% by volume isopropyl-tert.-butyl ether.

7. Diesel fuel as claimed in one of the claims 1 to 6, characterized in that the additive consists of 5 to 50% by volume sec.-butyl-tert.-butyl ether.

8. Diesel fuel as claimed in one of the claims 1 to 7, characterized in that the additive consists of 5 to 50% by volume methyl-tert.-2,3-dimethylbutyl ether.

9. Diesel fuel as claimed in one of the claims 1 to 8, characterized in that the additive consists of 5 to 50% by volume methyl-tert.-2-methylpentyl ether.

10. Diesel fuel as claimed in one of the claims 1 to 9, characterized in that the additive contains methyl-tert.-butyl ether, isopropyl-tert.-butyl ether and sec.-butyl-tert.-butyl ether approximately in a volume ratio 1 : 1 : 1.

11. Diesel fuel as claimed in one of the claims 1 to 10, characterized in that it contains 2 to 40% by volume alcohols having 1 to 4 carbon atoms per molecule.

12. Diesel fuel as claimed in claim 11, characterized in that it contains 5 to 25% by volume alcohol.

## Revendications

1. Carburant pour moteurs Diesel à base d'hydrocarbures, contenant éventuellement des alcools, caractérisé en ce qu'il contient un ou plusieurs éthers répondant à la formule générale R₁-O-C(CH₃)₂-R₂ où R_{I} et R₂ représentent chaque fois un reste méthyl-, éthyl-, 1-propyl-, 2-propyl-, 1-butyl-, ou 2-butyl-.

2. Carburant selon la revendication 1, caractérisé en ce qu'il contient de 2 à 50% en volume d'un additif constitué par:
0 à 90% en volume de méthyl-tert.-butyléther
0 à 90% en volume de méthyl-tert.-amyléther
0 à 90% en volume de d'isopropyl-tert.-butyléther
0 à 90% en volume de sec.-butyl-tert.-butyléther
0 à 90% en volume de méthyl-tert.-2,3-diméthyl- butyléther et
0 à 90% en volume de méthyl-tert.-2-méthylpen- thyléther.

3. Carburant selon l'une des revendications 1 et 2, caractérisé en ce qu'il contient de 5 à 25% en volume du mélange d'éthers.

4. Carburant selon l'une quelconque des revendications 1 à 3, caractérisé en ce que l'additif est constitué, pour 5 à 50% en volume, de méthyl-tert.-butyléther.

5. Carburant selon l'une quelconque des revendications 1 à 4, caractérisé en ce que l'additif est constitué, pour 5 à 50% en volume, de méthyl-tert.-amyléther.

6. Carburant selon l'une quelconque des revendications 1 à 5, caractérisé en ce que l'additif est constitué, pour 5 à 50% en volume, d'isopro- pyl-tert.-butyl-éther.

7. Carburant selon l'une quelconque des revendications 1 à 6, caractérisé en ce que l'additif est constitué, pour 5 à 50% en volume, de sec.-butyl-tert.-butyléther.

8. Carburant selon l'une quelconque des revendications 1 à 7, caractérisé en ce que l'additif est constitué, pour 5 à 50% en volume, de méthyl-tert.-2,3-diméthylbutyléther.

9. Carburant selon l'une quelconque des revendications 1 à 8, caractérisé en ce que l'additif est constitué, pour 5 à 50% en volume, de méthyl-tert.-2-méthylpentyléther.

10. Carburant selon l'une quelconque des revendications 1 à 9, caractérisé en ce que l'additif contient le méthyl-tert.-butyléther, l'isopropyl- tert.-butyléther et le sec.-butyl-tert.-butyléther dans un rapport volumique de 1 : 1 : 1.

11. Carburant selon l'une quelconque des revendications 1 à 10, caractérisé en ce qu'il contient de 2 à 40% en volume d'alcools contenant 1 à 4 atomes de carbone par molécule.

12. Carburant selon la revendication 11, caractérisé en ce qu'il contient de 5 à 25% en volume d'alcool.
